# EUROPÄISCHE PATENTSCHRIFT

(11) **EP 0 558 739 B1**
(45) Veröffentlichungstag und Bekanntmachung des Hinweises auf die Patenterteilung: **14.05.1997**
(21) Anmeldenummer: 92920892.4
(22) Anmeldetag: 23.09.1992
(51) Int. Cl.: B22D 11/06, B22D 11/00, C23C 6/00, B05D 1/26, B05C 3/18

(54) **VERFAHREN UND VORRICHTUNG ZUR HERSTELLUNG DÜNNER SCHICHTEN AUS FLÜSSIGKEITEN ALS BESCHICHTUNG ODER FOLIE**
METHOD AND DEVICE FOR PRODUCING THIN FILMS OF LIQUID IN THE FORM OF A COATING OR SHEET
PROCEDE ET DISPOSITIF POUR LA PREPARATION DE COUCHES MINCES DE LIQUIDE SOUS FORME DE REVETEMENT OU DE PELLICULE

(30) Priorität: 25.09.1991 DE 4131849
(43) Veröffentlichungstag der Anmeldung: 08.09.1993
(73) Patentinhaber: GLYCO-METALL-WERKE Glyco B.V. & Co. KG, 65201 Wiesbaden (DE); ACCESS e.V., D-52056 Aachen (DE)
(72) Erfinder: BERRENBERG, Thomas, NL-6462 Kerkrade (NL); STEINBACH, Ingo, D-5100 Aachen (DE)
(86) Internationale Anmeldenummer: DE9200816
(87) Internationale Veröffentlichungsnummer: WO9305906

(56) Entgegenhaltungen:
- FR-A- 2 639 361
- GB-A- 2 183 185
- US-A- 3 823 762
- US-A- 3 857 434
- US-A- 4 561 488

## Beschreibung

Die Erfindung betrifft ein Verfahren zur kontinuierlichen Herstellung dünner Schichten aus Flüssigkeiten als Beschichtung oder Folie, bei dem ein Substrat und eine Aufgießstelle relativ zueinander bewegt werden und bei dem während der Bewegung die Flüssigkeit auf das Substrat an der Aufgießstelle unter Ausbildung eines Flüssigkeitsbandes aufgegossen wird und das aufgegossene Flüssigkeitsband erstarren gelassen wird. Die Erfindung betrifft auch einen Fließer, der in diesem Verfahren eingesetzt werden kann, wobei der Fließer einen Flüssigkeitszuführkanal und einen Austrittsbegrenzungsteil aufweist, das zusammen mit dem Substrat einen Austrittskanal bildet.

Aus der DE-PS 36 38 901 ist ein Verfahren zum kontinuierlichen Gießen eines Metallbandes oder eines Metallstreifens bekannt, bei dem eine Aufgießvorrichtung eingesetzt wird, die einen senkrechten Zuführkanal aufweist, der von Seitenwänden begrenzt wird, wobei die rückwärtige Seitenwand zur Ausbildung eines Austrittskanales gegenüber der vorderen Seitenwand nach oben versetzt angeordnet ist. Unter der Aufgießvorrichtung wird das Substrat in einer vorgegebenen Richtung bewegt. Vor der Aufgießvorrichtung ist eine Heizeinrichtung vorgesehen, um das Substrat auf eine Temperatur zu erhitzen, die oberhalb des Schmelzpunktes des aufzubringenden Metalls liegt.

Das Vorsehen einer zusätzlichen Heizeinrichtung zum Erwärmen des Substrates verteuert die Herstellung dünner Schichten. Auch kann das Vorheizen des Substrates je nach eingesetztem Material und gewünschter Temperatur zu einer Zerstörung oder Deformation des Substrates führen.

Ein weiterer Nachteil der bekannten Vorrichtung besteht darin, daß aufgrund von Turbulenzen in der Flüssigkeit die aufgebrachte Schicht eine Wellenstruktur oder zumindest unterschiedliche Schichtdicken aufweisen kann.

Auch bei dem aus der DE-OS 39 38 234 bekannten Fließer, der ein Austrittsbegrenzungsteil in Form einer den Austrittskanal begrenzenden Platte aufweist, treten dieselben Probleme auf. Außerdem könnte bei dickeren Schichten aufgrund des Temperaturunterschiedes zum Substrat das Material im Bereich des Fließers bereits einfrieren, wenn keine Vorheizung des Substrates erfolgt. Dies ist insbesondere dann problematisch, wenn - wie in der DE-OS 39 38 234 gezeigt - ein Teil der Flüssigkeit entgegen der Bewegungsrichtung des Substrates vor den Fließer gelenkt wird, weil dadurch die Erstarrungsfront des aufgebrachten Flüssigkeitsbandes zu weit in den Bereich des Fließers hineinwandern und somit die Funktion des Fließers vollständig blockieren kann.

Aufgabe der Erfindung ist es, ein Verfahren und einen Fließer zu schaffen, mit dem auf eine zusätzliche Vorheizeinrichtung weitgehend verzichtet werden kann und eine verbesserte Ausbildung der auf das Substrat aufgebrachten Schicht, insbesondere hinsichtlich der Gleichmäßigkeit der Schichtdicke erzielt wird.

Diese Aufgabe wird mit einem Verfahren gemäß Anspruch 12 und einem Fließer gemäß Anspruch 1 gelöst.

Das Verfahren ist dadurch gekennzeichnet, daß auf das Substrat eine größere Menge an Flüssigkeit aufgegossen wird, als für die Ausbildung der dünnen Schicht benötigt wird, wobei die dem Substrat abgewandten oberen Flüssigkeitsschichten des Flüssigkeitsbandes als überschüssige Flüssigkeitsmenge beabstandet hinter der Aufgießstelle an einer Abführstelle entnommen wird.

Es wird somit ein hoher Volumenstrom auf dem Substrat erzeugt, wobei diejenige Flüssigkeitsmenge, die nicht für die Ausbildung der dünnen Schicht benötigt wird, zum Aufheizen des Substrates dient. Vorzugsweise wird die zwei- bis zehnfache Menge auf das Substrat aufgegossen, die für die Ausbildung des Flüssigkeitsbandes und somit für die Beschichtung benötigt wird. Über die Größe der Überschußmenge kann somit unter Berücksichtigung der Wärmekapazitäten von Flüssigkeit und Substrat die Aufheizung einer Oberflächenschicht des Substrates gesteuert werden. Um eine ausreichende Aufheizung des Substrates sicherzustellen, ist die Stelle, an der die überschüssige Flüssigkeitsmenge abgeführt wird, beabstandet zur Aufgießstelle angeordnet.

Dadurch, daß die aufzubringende, vorzugsweise überhitzte Flüssigkeit die Aufheizung einer Oberflächenschicht des Substrates bewirkt, wird im Gegensatz zu separaten vorgeschalteten Heizeinrichtungen das Substrat nicht in der gesamten Dicke erwärmt, so daß eine Kühlkapazität im Substrat verbleibt. Die Oberflächentemperatur steigt hinter der Aufgießstelle kontinuierlich und fällt nach Abtrennung des Überflußstromes wieder ab. Die optimale Temperatur für die Ausbildung der Bindung zwischen Schicht und Substrat wird somit im Bereich des Fließers erreicht. Diese verbesserte Temperaturführung ist beim Verfahren nach dem Stand der Technik nicht möglich, da die Temperatur zwischen der Heizeinrichtung und der Aufgießstelle bzw. zwischen der Aufgießstelle und dem Austrittskanal des Fließers aufgrund des geringen Volumensstroms wieder unter die gewünschte Temperatur abgefallen sein kann. Ein weiterer Vorteil besteht darin, daß durch die Aufheizung mittels des überhöhten Volumenstroms eine kurzzeitige oberflächliche Aufheizung des Substrates durchgeführt wird, so daß auch Beschädigungen und Deformationen des Substrates weitgehend vermieden werden, was auch wiederum die Qualität der Beschichtung verbessert. Insbesondere wird durch das erfindungsgemäße Verfahren die Bindung z.B. zwischen einer metallischer Gleitschicht und einem Stahlsubstrat verbessert.

Weiterhin hat sich herausgestellt, daß beim Arbeiten mit überschüssigen Flüssigkeitsmengen die Qualität der Beschichtung und zwar insbesondere hinsichtlich der Konstanz der Schichtdicke deutlich verbessert wird. Die Verbesserung zeigt sich insbesondere dann, wenn die dem Substrat abgewandten oberen Flüssigkeitsschichten des Flüssigkeitsbandes als überschüssige Flüssigkeitsmenge abgeführt werden.

Hinter der Aufgießstelle strömt die aufgegossene Flüssigkeit in Bewegungsrichtung des Substrates auf dem Substrat in Richtung der Stelle, wo die Abführung der überflüssigen Flüssigkeitsmenge stattfindet (Abführstelle). Hierbei treten aufgrund der Bewegung des Substrates Turbulenzen vermutlich nur in den oberen Flüssigkeitsschichten auf, die aber die Qualität der Beschichtung nicht negativ beeinflussen können, wenn vorzugsweise diese oberen Flüssigkeitsschichten abgeführt werden.

Gemäß einer weiteren Ausführungsform wird die überschüssige Flüssigkeitsmenge kurz vor der Erstarrungsfront des Flüssigkeitsbandes abgeführt, weil dadurch die Ausbildung neuer Turbulenzen hinter der Abführstelle weitgehend verhindert wird.

Eine weitere Verbesserung der Schichtqualität wird dadurch erreicht, daß die aufgegossene Flüssigkeit zwischen der Aufgießstelle und der Abführstelle zumindest im Kontaktbereich Substrat/Flüssigkeit als laminare Strömung geführt wird. Hierzu wird in der Flüssigkeit an der Aufgießstelle ein Überdruck und an der Abführstelle ein Unterdruck gegenüber der Umgebung eingestellt. Hierbei ist es von Vorteil, wenn der Unterdruck derart eingestellt wird, daß sich ein filmbildender Meniskus unmittelbar hinter der Abführstelle ausbildet. In diesem Fall hat die Oberfläche des Flüssigkeitsbandes hinter der Abführstelle keinen Kontakt mehr mit Bauteilen der Aufgießvorrichtung, die möglicherweise weitere Turbulenzen im Flüssigkeitsband erzeugen und damit zu einer unterschiedlichen Ausbildung von Schichtdicken führen könnten.

Da die Materialien zur Ausbildung von dünnen Schichten oft recht teuer sind, wird vorzugsweise die abgeführte überschüssige Flüssigkeit rückgeführt, und nach einer Aufheizung beispielsweise im Vorratsgefäß wieder dem Substrat zugeführt.

Um dieses Verfahren durchzuführen, ist ein Fließer vorgesehen, der vor dem Austrittskanal beabstandet zum Zuführkanal einen Abführkanal zum Abführen von überschüssiger Flüssigkeit aufweist. Zwischen dem Zuführkanal und dem Abführkanal ist die Unterseite des Fließers zusammen mit dem Substrat zur Ausbildung eines Strömungskanals ausgestaltet, der zumindest abschnittsweise einen größeren Querschnitt aufweist als der Austrittskanal, so daß die sich in den oberen Schichten der Flüssigkeit ausbildenden Turbulenzen vom Abführkanal abgezogen werden können.

Der Abführkanal erstreckt sich über die gesamte Breite des Fließers und ist oberhalb des Strömungskanals, vorzugsweise geneigt, angeordnet, so daß die oberen Flüssigkeitsschichten ohne zusätzliche Turbulenzbildung im Verzweigungspunkt Strömungskanal/Austrittskanal/Abführkanal in den Abführkanal gelangen und abgeführt werden können.

Der verfahrensgemäß vorgesehene Überdruck im Bereich der Aufgießstelle bietet den Vorteil, daß Lufteinschlüsse zwischen Flüssigkeit und Substrat vermieden werden. Hierbei muß allerdings darauf geachtet werden, daß die Flüssigkeit zwischen Eintrittsbegrenzungsteil und Substrat nicht entgegen der Substratbewegung austreten kann. Der Überdruck wird derart eingestellt, daß sich unter dem Eintrittsbegrenzungsteil lediglich ein Überdruckmeniskus ausbildet.

Um die verfahrensgemäß vorgesehenen Druckverhältnisse im Bereich der Aufgießstelle und im Bereich der Abführstelle einstellen zu können, sind der Zuführkanal und der Abführkanal an geeignete Druckeinrichtungen angeschlossen. Diese kann eine außerhalb des Abführkanals angeordnete Pumpe sein, die den gewünschten Unterdruck im Bereich des Verzweigungspunktes im Fließer erzeugt. Vor dem Zuführkanal kann ebenfalls eine Pumpe vorgesehen sein, wobei auch eine entsprechende Anordnung eines Vorratsbehälters über dem Fließer für die gewünschten Druckverhältnisse sorgen kann.

Eine Feinabstimmung der Druckverhältnisse im Strömungskanal kann dadurch erzielt werden, daß die Unterseite des Fließers im Bereich des Strömungskanals hinter dem Zuführkanal und vor dem Abführkanal strukturiert ist. Vorzugsweise weist die Unterseite des Fließers hinter dem Zuführkanal und vor dem Abführkanal jeweils einen Strömungswiderstand in Form eines senkrecht zur Bewegungsrichtung verlaufenden Wulstes auf. Der hinter dem Zuführkanal angeordnete erste Wulst drosselt den Flüssigkeitsstrom, so daß sich an der Aufgießstelle ein Überdruck einstellt. Hinter dem ersten Wulst baut sich dann der Druck ab, wobei die Ausgestaltung des vor dem Abführkanal angeordneten zweiten Wulstes so gewählt ist, daß an der Verzweigungsstelle der gewünschte Unterdruck vorliegt.

Der Abführkanal steht vorzugsweise über einen Rückführkanal mit dem Zuführkanal in Verbindung, so daß die abgeschöpfte Flüssigkeitsmenge wieder eingesetzt werden kann.

Eine besonders einfache Ausgestaltung des Fließers wird erreicht, wenn im Innenraum zwischen dem Eintrittsbegrenzungsteil und dem Austrittsbegrenzungsteil ein Kernteil eingesetzt ist, der den Zuführkanal, den Strömungskanal und den Abführkanal begrenzt. Wenn eine Rückführung der überschüssigen Flüssigkeitsmenge im Fließer vorgenommen werden soll, kann die Oberseite des Kernteiles den Rückführkanal aufnehmen bzw. begrenzen. Der Fließer kann an der Oberseite auch offen, d.h. mit freier Flüssigkeitsoberfläche ausgeführt sein. Die Flüssigkeitsströmung wird durch das bewegte Substrat in Gang gebracht.

Die Abstände Eintrittsbegrenzungsteil/Oberfläche des Substrat (d₁) und Austrittsbegrenzungsteil/Oberfläche des Substrates (d₂) können fest voreingestellt sein, oder der Fließer kann frei auf dem Substrat aufliegen, d.h. auf der Flüssigkeit schwimmen, so daß sich d₁ und d₂ entsprechend der Strömungsverhältnisse und der Drücke einstellen. Der Fließer kann auch an einer Haltevorrichtung befestigt sein, wobei er entweder vorne oder am hinteren Ende drehbar gelagert ist. Der Fließer nimmt dann keine parallele Lage bezüglich des Substrates ein. Zur Strömungsoptimierung kann der Fließer auch in der Weise befestigt sein, daß d₂ veränderlich ist.

Beispielhafte Ausführungsformen der Erfindung werden nachfolgend anhand der Zeichnungen näher erläutert.

Es zeigen:
- Figur 1:: Einen Längsschnitt durch einen Fließer mit Flüssigkeit und Substrat,
- Figur 2:: Einen Teillängsschnitt durch einen Fließer gemäß Figur 1 mit geänderter Strömungsführung,
- Figur 3:: Einen Längsschnitt durch einen Fließer gemäß einer weiteren Ausführungsform,
- Figur 4:: Einen Längsschnitt durch einen Fließer gemäß einer weiteren Ausführungsform,
- Figur 5:: Die Vorderansicht eines Fließers,
- Figur 6:: Die Draufsicht auf einen Fließer gemäß Figur 1,
- Figur 7:: Eine Darstellung von Strömungsprofilen im Strömungskanal und
- Figur 8:: Die schematische Darstellung eines Fließers mit Zusatzeinrichtungen.

In der Figur 1 ist ein Fließer 1 in schematischer Darstellung im Längsschnitt gezeigt, unter dem ein bandförmiges Substrat in Pfeilrichtung bewegt wird. Die Vorderseite des Fließers 1 wird durch ein Eintrittsbegrenzungsteil 7 gebildet, das schräg nach vorne geneigt angeordnet ist und im Abstand d₁ über dem Substrat 30 endet. Zwischen dem Eintrittsbegrenzungsteil 7 und der Oberfläche des Substrates 30 wird somit ein Spalt 18 freigelassen. (s. auch Figur 5).

Zwischen dem Eintrittsbegrenzungsteil 7 und der Vorderseite 9 eines im Inneren des Fließers 1 angeordneten Kernteil 8 befindet sich der Zuführkanal 2, durch den die auf das Substrat aufzubringende Flüssigkeit, z.B. eine Metallschmelze von oben zugeführt wird. Der Zuführkanal 2 ist ebenfalls nach vorne geneigt angeordnet. Wie aus der Draufsicht der Figur 6 ersichtlich ist, erstreckt sich der Zuführkanal 2 über die gesamte Breite des Fließers 1 und wird seitlich durch die Seitenwände 16 und 17 begrenzt.

Zwischen der Unterseite 10 des Kernteils 8 und dem Substrat 30 wird der Strömungskanal 3 gebildet, der sich an der Verzweigungsstelle 33 im Abführkanal 4 und im Austrittskanal 5 fortsetzt. Der Austrittskanal 5 wird durch das Austrittsbegrenzungsteil 6 und das Substrat 30 begrenzt. Der Abführkanal 4 befindet sich zwischen der Rückseite 11 des Kernteils 8 und dem Austrittsbegrenzungsteil 6 und somit oberhalb des Austrittskanals 5. Auch der Abführkanal 4 erstreckt sich, wie aus der Figur 6 ersichtlich ist, über die gesamte Breite des Fließers 1 und wird seitlich ebenfalls durch die Seitenwände 16 und 17 begrenzt.

Die für die Beschichtung vorgesehene Flüssigkeit wird durch den Zuführkanal 2 von oben auf das Substrat 30 aufgebracht (Aufgießstelle) und u.a. durch das bewegte Substrat in Richtung Austrittskanal umgelenkt. Durch den Zuführkanal 2 wird eine größere Menge an Flüssigkeit zugeführt als für die Ausbildung des Flüssigkeitsbandes 36 erforderlich ist.

Im Bereich des Spaltes 18 liegt die Oberfläche der Flüssigkeit frei und es ist an dieser Stelle darauf zu achten, daß Lufteinschlüsse zwischen Flüssigkeit und Substratoberfläche vermieden werden. Solche Lufteinschlüsse werden dann weitgehend vermieden, wenn die Flüssigkeit hinsichtlich des Druckes so geführt wird, das sich ein Überdruckmeniskus 34 ausbildet. Der Druck P₁ und insbesondere der Druck P₅ werden so eingestellt, daß sie über dem Umgebungsdruck liegen, wodurch die Flüssigkeit zur Ausbildung des Überdruckmeniskus 34 geringfügig in den Spalt 18 drückt. Der Druck P₅ darf allerdings nicht so hoch eingestellt werden, daß der Spalt 18 mit Flüssigkeit gefüllt wird.

Die zugeführte Flüssigkeit gelangt anschließend in den Strömungskanal 3 und von dort in den Abführkanal 4 bzw. den Austrittskanal 5. Die im Überschuß zugeführte Flüssigkeitsmenge heizt auf dem Weg vom Zuführkanal 2 zum Abführkanal 4 das unter dem Fließer 1 bewegte Substrat 30 auf, so daß das Substrat 30 im Verzweigungspunkt 33 bzw. im Bereich des Austrittskanals 5 die gewünschte Temperatur für eine möglichst optimale Bindung der Schicht auf dem Substrat aufweist. Der Querschnitt des Zuführkanals 2 und der Querschnitt des Strömungskanals 3 sind an die für die Aufheizung des Substrates 30 erforderliche Flüssigkeitsmenge angepaßt und sind größer als der Querschnitt des Austrittskanals 5.

Da die Flüssigkeit im Strömungskanal 3 im wesentlichen durch die Oberfläche des Substrates 30 und die Unterseite des Kernteiles 8 geführt wird, treten Turbulenzen auf, die zu einer Beeinträchtigung der Schicht 31 führen können. Es muß daher sichergestellt werden, daß im Strömungskanal 3 zumindest in den dem Substrat 30 benachbarten Flüssigkeitsschichten keine Turbulenzen auftreten, die sich dann im Austrittskanal 5 bei der Ausbildung des Flüssigkeitsbandes ungünstig bemerkbar machen.

In der Figur 7 sind drei Strömungsprofile im Strömungskanal 3 dargestellt, die mit I bis III gekennzeichnet sind. Das Strömungsprofil II entspricht der Scherströmung, wenn der Materialstrom $\text{m = 1/2 . q . v}$ entspricht. Hierbei bedeutet q der Querschnitt des Strömungskanals 3 und v die Strömungsgeschwindigkeit der Flüssigkeit im Strömungskanal 3. Vermindert man den Flüssigkeitsstrom, so erhält man Profil I. Hier liegt der maximale Geschwindigkeitsgradient an der Substratoberseite und kann somit eine Turbulenzbildung verursachen, die unerwünscht ist. Erhöht man hingegen den Materialstrom, so erhält man Profil III. Die maximalen Geschwindigkeitsgradienten liegen hier an der ruhenden Kernunterseite. Eine Turbulenzbildung ist somit nur im Bereich der Kernunterseite zu erwarten, so daß ein laminarer Flüssigkeitsstrom zumindest im Kontaktbereich des Substrates 30 zum Austrittskanal 5 führt. Die sich an der ruhenden Kernunterseite ausbildenden Turbulenzen werden durch den über dem Austrittskanal 5 angeordneten Abführkanal 4 abgeführt. Damit wird sichergestellt, daß in den Austrittskanal 5 eine weitgehend turbulenzfreie Strömung eintritt, so daß keine Dickenunterschiede im Flüssigkeitsband 36 und damit in der erstarrten Schicht 31 auftreten.

Am Ende des Austrittsbegrenzungsteils 6 bildet sich der filmbildende Meniskus 35, vor dem gegenüber der Umgebung ein Unterdruck eingestellt werden muß, um eine Filmdicke x zu erzielen, die kleiner als die Hälfte der Höhe d₂ des Austrittskanals 5 ist. Der Druck P₄ muß daher geringer gewählt werden als der Druck P₂. Der Unterdruck im Austrittskanal 5 bewirkt eine Rückströmung, wodurch die Filmdicke x bei gleichem d₂ reduziert werden kann. Außerdem kann über die Höhe des Unterdrucks die Lage des filmbildenden Meniskus entweder am Ende des Austrittsbegrenzungsteils 6 - wie in Figur 1 zu sehen ist - oder am Anfang des Austrittsbegrenzungsteils 6 - wie in Figur 2 zu sehen ist - erzwungen werden. In den hier gezeigten Darstellungen liegt die Erstarrungsfront 32 im Bereich des filmbildenden Meniskus 35.

Mit dem Fließer gemäß Figur 1, bei dem die Höhe des Austrittskanals d₂= 0,5 mm beträgt, wurde auf ein Substrat aus Bleibronze, das vorgeschliffen wurde, eine Aluminiumbleilegierung (AlPb10) aufgetragen. Die Geschwindigkeit des Substrates betrug 1 m/sec. Die maximal verträgliche Temperatur von Bleibronze liegt bei der Schmelztemperatur von Blei bei ca. 325°C, während die Homogenisierungstemperatur der Aluminiumbleilegierung bei ca. 1200°C liegt. Die Aluminiumbleilegierung wurde in einer Menge von 40 cm³/sec. zugeführt, wovon 34 cm³/sec. wieder abgeführt wurden, so daß mit der etwa siebenfachen Überschußmenge an Flüssigkeit gearbeitet wurde. Die Oberflächenschicht der Bleibronze im Bereich des Fließers wurde auf eine Temperatur von ca. 600°C aufgeheizt, so daß eine optimale Bindung zwischen Substrat und Aluminiumbleilegierung erzielt wurde. Mit einem Fließer nach dem Stand der Technik ist es nicht möglich, bei einem aufzubringenden Flüssigkeitsfilm von 200 µm die für die Verbindung erforderliche Temperatur zur Kontakttemperatur zu erzielen, weil die Wärmekapazität der dünnen Flüssigkeitsschicht nicht ausreicht. Die Schichtdicke betrug 0,2 mm, wobei die Schwankungen in der Schichtdicke unter 10% lagen. Hierbei wurde der Druck im Zuführkanal auf etwa P₁= 1,05 bar und im Bereich der Aufgießstelle auf etwa P₅= 1,1 bar eingestellt. Im Bereich des Verzweigungspunktes 33 lag der Druck der Flüssigkeit bei etwa P₂= 1 bar und der Druck im Austrittskanal bei etwa P₄= 0,9 bar. Der Druck im oberen Bereich des Abführkanals 4 lag bei P₃= 0,8 bar.

Die Lage des filmbildenden Meniskus 35 am Beginn des Austrittskanals 5 (s. Figur 2) bietet den Vorteil, das sich an der Unterseite des Austrittsbegrenzungsteils 6 im Austrittskanal 5 keine neuen Turbulenzen bilden können, die zu Instabilitäten des am Ende des Austrittsbegrenzungsteils 6 befindlichen filmbildenden Meniskus 35 führen können. Der filmbildende Meniskus 35 liegt in der in Figur 2 dargestellten Ausbildung direkt am Abführkanal 4.

Die Umlenkung der oberen Flüssigkeitsschichten, in denen die Turbulenzen vorhanden sind, wird dadurch erleichtert, daß der Abführkanal 4 zur Rückseite des Fließers 1 hin geneigt angeordnet ist.

In der Figur 3 ist eine druckoptimierte Variante des Fließers 1 dargestellt, die sich u.a. dadurch auszeichnet, daß die Kanten und Übergänge insbesondere im Bereich des Kernteils 8 abgerundet sind. An der Unterseite des Kernteils 10 sind ein erster Wulst 13 und ein zweiter Wulst 14 ausgebildet, um den Druckverlauf im Strömungskanal 3 weiter zu beeinflußen. Die beiden Wülste 13 und 14 erstrecken sich über die gesamte Breite des Strömungskanals 3. Der erste Wulst 13 führt zu einer Erhöhung des Druckes P₅ und gleichzeitig zu einem Druckabbau von P₅ auf P₂. Die Ausbildung des Wulstes 14 ist für die Einstellung des Unterdruckes P₂ verantwortlich, wenn P₃ ebenfalls einen Unterdruck bezeichnet.

Wie in der Figur 8 zu sehen ist, ist der Zuführkanal 2 über eine Zuführleitung 42 mit einem Vorratsbehälter 40 verbunden, der mittels des Stopfens 41 verschlossen werden kann, mit dem auch die Auslaufmenge reguliert werden kann. Durch die Wahl der Höhe des Vorratsbehälters 40 über dem Fließer 1 werden die Druckverhältnisse im Zuführkanal 2 eingestellt. Der Abführkanal 4 ist über eine Rückführleitung 43 mit dem Vorratsbehälter 40 verbunden. Zur Ausbildung des gewünschten Unterdrucks im Abführkanal 4 ist eine Pumpe 44 vorgesehen, die gleichzeitig die Überschußmenge in den Vorratsbehälter 40 befördert.

Die Rückführung der überschüssigen Flüssigkeit kann auch im Fließer erfolgen, wie in der Figur 4 dargestellt ist. Die Flüssigkeitsströmung wird bei der hier gezeigten Ausführung durch das in Pfeilrichtung bewegte Substrat 30 in Gang gebracht. Die Druckoptimierung wird ausschließlich durch die Querschnittsgestaltung der Kanäle 2, 3, 4 und 15 durchgeführt. Wie in der Figur 4 zu sehen ist, wird die Querschnittsgestaltung ausschließlich durch die Formgebung des Kernteils 8 bestimmt. Im Gegensatz zu der Ausführung gemäß Figur 3 weist das Kernteil 8 an der Unterseite 10 lediglich einen Wulst 14 im Bereich vor dem Abführkanal 4 auf. Der erste Wulst entfällt, da wegen der fehlenden Druckeinrichtung kein Durchflußbegrenzer erforderlich ist.

Der Rückführkanal 15, der den Abführkanal 4 und den Zuführkanal 2 miteinander verbindet, wird durch die Oberfläche 12 des Kernteils 8 und den Flüssigkeitsspiegel definiert. Die durch den Austrittskanal 5 ablaufende Flüssigkeit ist durch Zuführung neuer Flüssigkeit vorzugsweise im Rückführkanal zu ersetzen.

### BEZUGSZEICHENLISTE

- 1: Fließer
- 2: Zuführkanal
- 3: Strömungskanal
- 4: Abführkanal
- 5: Austrittskanal
- 6: Austrittsbegrenzungsteil
- 7: Eintrittsbegrenzungsteil
- 8: Kern
- 9: Vorderseite
- 10: Unterseite
- 11: Rückseite
- 12: Oberseite
- 13: 1. Wulst
- 14: 2. Wulst
- 15: Rückführkanal
- 16: Seitenwand
- 17: Seitenwand
- 18: Spalt
- 30: Substrat
- 31: erstarrte Schicht
- 32: Erstarrungsfront
- 33: Verzweigungspunkt
- 34: Überdruckmeniskus
- 35: filmbildender Meniskus
- 36: Flüssigkeitsband
- 40: Vorratsbehälter
- 41: Stopfen
- 42: Zuführleitung
- 43: Rückführleitung
- 44: Pumpe

## Patentansprüche

1. Fließer (1) zum Aufbringer einer Flüssigkeit auf ein Substrat (30) zur Ausbildung einer dünnen Schicht (31), wobei Substrat und Fließer relativ zueinander bewegbar sind, mit einem von einem Eintrittsteil (7) begrenzten Flüssigkeitszuführkanal (2) und mit einem Austrittsbegrenzungsteil (5), das zusammen mit dem Substrat einen Austrittskanal (5) bildet, dadurch gekennzeichnet, daß vor dem Austrittskanal (5) beabstandet zum Zuführkanal (2) ein Abführkanal (4) zum Abführen von überschüssiger Flüssigkeit vorgesehen ist, und
daß zwischen Zuführkanal (2) und Abführkanal (4) die Unterseite (10) des Fließers (1) zusammen mit dem Substrat (30) zur Ausbildung eines Strömungskanals (3) ausgestaltet ist, der zumindest abschnittsweise einen größeren Querschnitt aufweist als der Austrittskanal (5).

2. Fließer nach Anspruch 1, dadurch gekennzeichnet, daß der Abführkanal (4) an das Austrittsbegrenzungsteil (6) angrenzt.

3. Fließer nach Anspruch 2 oder 3, dadurch gekennzeichnet, daß die Unterseite (10) des Fließers (1) im Bereich zwischen Zuführkanal (2) und Abführkanal (4) strukturiert ist.

4. Fließer nach Anspruch 3, dadurch gekennzeichnet, daß die Unterseite (10) hinter dem Zuführkanal (2) und vor dem Abführkanal (4) jeweils einen Strömungswiderstand in Form eines senkrecht zur Bewegungsrichtung verlaufenden Wulstes (erster Wulst 13, zweiter Wulst 14) aufweist.

5. Fließer nach einem der Ansprüche 1 bis 4, dadurch gekennzeichnet, daß der Abstand des ersten Wulstes (13) zur Oberfläche des Substrates (30) geringer ist als der Abstand des zweiten Wulstes (14) zur Substratoberfläche.

6. Fließer nach einem der Ansprüche 1 bis 5, dadurch gekennzeichnet, daß der Abführkanal (4) sich über die gesamte Breite des Fließers (1) erstreckt und vom Strömungskanal (3) nach oben führt, so daß die im Strömungskanal (3) obenliegenden Flüssigkeitsschichten abführbar sind.

7. Fließer nach einem der Ansprüche 1 bis 6, dadurch gekennzeichnet, daß der Zuführkanal (2) an eine Druckeinrichtung zur Einstellung eines Überdrucks in der Flüssigkeit im Bereich der Aufgießstelle angeschlossen ist.

8. Fließer nach einem der Ansprüche 1 bis 7, dadurch gekennzeichnet, daß der Abführkanal (4) an eine Druckeinrichtung zur Einstellung eines Unterdrucks in der Flüssigkeit an der Verzweigungsstelle (33) zwischen Strömungskanal (3), Austrittskanal (5) und Abführkanal (4) angeschlossen ist.

9. Fließer nach einem der Ansprüche 1 bis 8, dadurch gekennzeichnet, daß der Abführkanal (4) über einen Rückführkanal (15, 43) mit dem Zuführkanal (2) in Verbindung steht.

10. Fließer nach einem der Ansprüche 1 bis 9, dadurch gekennzeichnet, daß im Innenraum des Fließers (1) ein Kemteil (8) angeordnet ist, der Zuführkanal (2), Strömungskanal (3) und Abführkanal (4) begrenzt.

11. Fließer nach einem der Ansprüche 1 bis 10, dadurch gekennzeichnet, daß das Kemteil (8) mit seiner Oberseite (12) den Rückführkanal (15) begrenzt.

12. Verfahren zur kontinuierlichen Herstellung dünner Schichten aus Flüssigkeiten als Beschichtung oder Folie unter Verwendung eines Fließers nach einem der Patentansprüche 1 bis 11, bei dem ein Substrat und eine Aufgießstelle relativ zueinander bewegt werden und bei dem während der Bewegung die Flüssigkeit auf das Substrat an der Aufgießstelle unter Ausbildung eines Flüssigkeitsbandes aufgegossen wird und das aufgegossene Flüssigkeitsband erstatten gelassen wird, dadurch gekennzeichnet,
daß auf das Substrat eine größere Menge an Flüssigkeit aufgegossen wird, als für die Ausbildung des Flüssigkeitsbandes benötigt wird, wobei die dem Substrat abgewandten oberen Flüssigkeitsschichten des Flüssigkeitsbandes als überschüssige Flüssigkeitsmenge beabstandet hinter der Aufgießstelle an einer Abführstelle entnommen wird.

13. Verfahren nach Anspruch 12, dadurch gekennzeichnet, daß die aufgegossene Flüssigkeit zwischen Aufgießstelle und Abführstelle zumindest im Kontaktbereich Substrat-Flüssigkeit als laminare Strömung geführt wird.

14. Verfahren nach einem der Ansprüche 12 bis 13, dadurch gekennzeichnet, daß in der Flüssigkeit an der Aufgießstelle ein Überdruck und an der Abführstelle ein Unterdruck gegenüber der Umgebung eingestellt wird.

15. Verfahren nach Anspruch 14, dadurch gekennzeichnet, daß der Unterdruck derart eingestellt wird, daß sich ein filmbildender Meniskus Unmittelbar hinter der Abführstelle ausbildet.

16. Verfahren nach einem der Ansprüche 12 bis 15, dadurch gekennzeichnet, daß die zwei- bis zehnfache Menge der für das Flüssigkeitsband benötigten Flüssigkeitsmenge zugeführt wird.

17. Verfahren nach einem der Ansprüche 12 bis 16, dadurch gekennzeichnet, daß die abgeführte Flüssigkeitsmenge rückgeführt wird.

## Claims

1. A flow applicator (1) for the application of a liquid onto a substrate (30) for the formation of a thin layer (31), wherein the substrate and the flow applicator are movable relative to each other, the flow applicator comprising a liquid supply channel (2), which is delimited by an inlet delimiter (7), and an outlet delimiter (6) which forms with the substrate an outlet channel (5), characterised in that upstream of the outlet channel (5), spaced from the supply channel (2), is arranged a removal channel (4) for the removal of excess liquid, and that between the supply channel (2) and the removal channel (4) is provided the bottom (10) of the flow applicator (1) to form together with the substrate (30) a flow channel (3) which has, at least in parts, a cross-section which is larger than that of the outlet channel (5).

2. A flow applicator according to claim 1, characterised in that the removal channel (4) boarders on the outlet delimiter (6).

3. A flow applicator according to claim 1 or 2, characterised in that the bottom (10) of the flow applicator (1) in the region between the supply channel (2) and the removal channel (4) is structured.

4. A flow applicator according to claim 3, characterised in that the bottom (10) has downstream of the supply channel (2) and upstream of the removal channel (4) a flow-resisting element in the form of a bulge (first bulge 13, second bulge 14) extending perpendicularly to the direction of movement.

5. A flow applicator according to any one of claims 1 to 4, characterised in that the spacing of the first bulge (13) from the surface of the substrate (30) is smaller than the spacing of the second bulge (14) from surface of the substrate.

6. A flow applicator according to any one of claims 1 to 5, characterised in that the removal channel (4) extends over the whole width of the flow applicator (1) and passes from the flow channel (3) upwards, so that the upper liquid layers in the flow channel (3) may be drawn off.

7. A flow applicator according to any one of claims 1 to 6, characterised in that the supply channel (2) is connected to a pressure device for establishing overpressure in the liquid in the region of the application point.

8. A flow applicator according to any one of claims 1 to 7, characterised in that the removal channel (4) is connected to a pressure device for establishing underpressure in the liquid at the branching point (33) between the flow channel (3), the outlet channel (5) and the removal channel (4).

9. A flow applicator according to any one of claims 1 to 8, characterised in that the removal channel (4) communicates with the supply channel (2) via a return channel (15, 43).

10. A flow applicator according to any one of claims 1 to 9, characterised in that a core (8) is situated inside the flow applicator (1) which delimits the supply channel (2), the flow channel (3) and the removal channel (4).

11. A flow applicator according to any one of claims 1 to 10, characterised in that the core (8) delimits by its top (12) the return channel (15).

12. A method using a flow applicator according to any one of claims 1 to 11 for continuous production of thin layers from liquids to form coating or foils, in which a substrate and a liquid application point are moved relative to each other, and in which, during the movement, the liquid is applied onto the substrate at the application point while forming a liquid strip, and the applied liquid strip is allowed to solidify,
characterised in that the liquid is applied onto the substrate in an amount which is greater than is necessary for the formation of the liquid strip, while the upper liquid layers of the liquid strip remote from the substrate are drawn off as excess liquid with a spacing behind the application point at a removal point.

13. A method according to claim 12, characterised in that the applied liquid is guided between the application point and the removal point, at least in the region of contact between the substrate and liquid, as laminar flow.

14. A method according to claim 12 or 13, characterised in that overpressure with respect to the ambient pressure is established in the liquid at the application point and underpressure is established at the removal point.

15. A method according to claim 14, characterised in that the underpressure is established such that a film-forming meniscus is formed directly behind the removal point.

16. A method according to any one of claims 12 to 15, characterised in that twofold to tenfold amount of the liquid needed for the liquid strip is supplied.

17. A method according to any one of claims 12 to 16, characterised in that the drawn off liquid is returned.

## Revendications

1. Applicateur de liquide (1) destiné à appliquer un liquide sur un substrat (30), pour constituer une couche mince (31), le substrat et l'applicateur de liquide étant déplaçables l'un par rapport à l'autre, avec un canal d'amenée de liquide (2) délimité par une partie d'entrée (7) et une partie de délimitation de sortie (5), constituant, conjointement avec le substrat, un canal de sortie (5), caractérisé en ce que, avant le canal de sortie (5) et à distance du canal d'amenée (2), est prévu un canal d'évacuation (4) destine a évacuer l'excès de liquide, et
en ce que, entre le canal d'amenée (2) et le canal d'évacuation (4), la face inférieure (10) de l'applicateur de liquide (1) est configurée conjointement avec le substrat (30) pour constituer un canal d'écoulement (3) qui présente au moins par section une section transversale supérieure à celle du canal de sortie (5).

2. Applicateur de liquide selon la revendication 1, caractérisé en ce que le canal d'évacuation (4) est limité à la partie de limitation de sortie (6).

3. Applicateur de liquide selon la revendication 2 ou 3, caractérisé en ce que la face inférieure (10) de l'applicateur de liquide (1) est structurée dans la zone comprise entre le canal d'amenée (2) et le canal d'évacuation (4).

4. Applicateur de liquide selon la revendication 3, caractérisé en ce que la face inférieure (10) présente, derrière le canal d'amenée (2) et devant le canal d'évacuation (4) respectivement, une résistance à l'écoulement se présentant sous la forme d'un bourrelet (premier bourreler 13, deuxième bourrelet 14) s'étendant perpendiculairement par rapport à la direction de déplacement.

5. Applicateur de liquide selon l'une des revendications 1 à 4, caractérisé en ce que l'espacement entre le premier bourrelet (13) et la surface du substrat (30) est inférieure à l'espacement entre le deuxième bourrelet (14) et la surface du substrat.

6. Applicateur de liquide selon l'une des revendications 1 à 5, caractérisé en ce que le canal d'évacuation (4) s'étend sur toute la largeur de l'applicateur de liquide (1) et assure un guidage vers le haut depuis le canal d'écoulement (3), de manière que les couches de liquide se trouvant en position supérieure dans le canal d'écoulement (3) puissent être évacuées.

7. Applicateur de liquide selon l'une des revendications 1 à 6, caractérisé en ce que le canal d'amenée (2) est raccordè à un dispositif de pressage, destiné à régler la surpression régnant dans le liquide dans la zone du point d'application de la coulée.

8. Applicateur de liquide selon l'une des revendications 1 à 7, caractérisé en ce que le canal d'évacuation (4) est raccordé pour établir une dépression dans le liquide au point de ramification (33) entre le canal d'écoulement (3), le canal de sortie (5) et le canal d'évacuation (4).

9. Applicateur de liquide selon l'une des revendications 1 à 8, caractérisé en ce que le canal d'évacuation (4) est relié au canal d'amenée (2) par l'intermédiaire d'un canal de retour (15, 43).

10. Applicateur de liquide selon l'une des revendications 1 à 9, caractérisé en ce que, dans l'espace intérieur de l'applicateur de liquide (1), est disposée une partie de noyau (8) qui délimite le canal d'amenée (2), le canal d'écoulement (3) et le canal d'évacuation (4).

11. Applicateur de liquide selon l'une des revendications 1 à 10, caractérisé en ce que la partie de noyau (8) délimite par sa face supérieure (12) le canal de retour (15).

12. Procédé de fabrication en continu de couches minces en liquides à titre de revêtement ou de feuille, avec utilisation d'un applicateur de liquide selon l'une des revendications 1 à 11, procédé dans lequel un substrat et un point d'application de coulée sont déplacés l'un par rapport à l'autre et dans lequel, pendant le mouvement, le liquide est coulé sur le substrat au point d'application de la coulée en constituant une bande de liquide et la bande de liquide appliquée est laissée se solidifier, caractérisé en ce que
il est coulé sur le substrat une quantité de liquide supérieure à ce qui est nécessaire pour réaliser la bande de liquide, les couches de liquide supérieures, opposées au substrat et appartenant à la bande de liquide, constituant la quantité en excès du liquide étant prélevées à distance derrière le point d'application de coulée, en un point d'évacuation.

13. Procédé selon la revendication 12, caractérisé en ce que le liquide appliqué par coulée est guidé, sous forme d'écoulement laminaire, entre le point d'application de coulée et le point d'évacuation, au moins dans la zone de contact substrat-liquide.

14. Procédé selon l'une des revendications 12 à 13, caractérisé en ce qu'une surpression est réglée dans le liquide au point d'application de la coulée et une dépression par rapport à l'ambiance est réglée au point d'évacuation.

15. Procédé selon la revendication 14, caractérisé en ce que la dépression est réglée de manière à ce qu'un ménisque filmogène se constitue directement derrière le point d'évacuation.

16. Procédé selon l'une des revendications 12 à 15, caractérisé en ce que l'on amène une quantité de liquide qui va du double au décuple de ce qui est nécessaire pour la bande de liquide.

17. Procédé selon l'une des revendications 12 à 16, caractérisé en ce que la quantité de liquide évacuée est recyclée.
